# EUROPÄISCHE PATENTSCHRIFT

(11) **EP 2 844 797 B1**
(45) Veröffentlichungstag und Bekanntmachung des Hinweises auf die Patenterteilung: **20.01.2016**
(21) Anmeldenummer: 13715691.5
(22) Anmeldetag: 11.04.2013
(51) Int. Cl.: D21H 27/24, D21H 27/26, D21H 17/48, D21H 17/51, B05C 1/00, D21H 23/56, D21H 19/12, D21H 25/06, D21H 19/84, D21H 23/70

(54) **VERFAHREN ZUM BESCHICHTEN EINER PAPIERBAHN**
METHOD FOR COATING A PAPER WEB
PROCÉDÉ DE COUCHAGE D'UNE BANDE DE PAPIER CONTINUE

(30) Priorität: 02.05.2012 DE 102012103824
(43) Veröffentlichungstag der Anmeldung: 11.03.2015
(73) Patentinhaber: Vits Technology GmbH, 40764 Langenfeld (DE)
(72) Erfinder: HAUER, Peter, A-6971 Hard (AT)
(74) Vertreter: Frese Patent
(86) Internationale Anmeldenummer: PCT/EP2013/057607
(87) Internationale Veröffentlichungsnummer: WO 2013/164177

(56) Entgegenhaltungen:
- EP-A1- 2 230 095
- DE-A1- 2 917 170
- DE-A1- 19 710 549

## Beschreibung

Die Erfindung betrifft ein Verfahren zum Beschichten einer Papierbahn.

Solche Verfahren sind an sich bekannt. Sie werden eingesetzt, um Decklagen für Laminate aus Platten und mindestens einer Schicht imprägnierten Papiers herzustellen. Diese Decklage soll einerseits ein vorbestimmtes Dekor aufweisen und andererseits günstige physikalische und/oder chemische Eigenschaften wie Abrieb- und/oder Kratzfestigkeit sowie Beständigkeit gegen Wasser und Chemikalien besitzen. Daher werden bisher in der Praxis überwiegend teure Melaminharze zum Imprägnieren verwendet.

Solche beschichteten und/oder imprägnierten Papierbahnen sind an sich bekannt und werden z.B. als Möbelfolien oder für Fußbodenlaminat verwendet. Hierbei werden hohe Anforderungen an die Qualität gestellt.

Bei den bekannten Verfahren werden die Dekorpapiere mit dem Melaminharz getränkt und mit Warmluft getrocknet. Beim Verpressen unter Hitze und Druck mit dem Substrat, z.B. einer Spanplatte, bewirkt das Melaminharz, dass die Oberfläche kratzfest ist und dass ein sicheres Verkleben des Dekorpapiers mit dem Substrat gegeben ist. Um Kosten zu sparen, kann für ein erstes Imprägnieren das wesentlich preiswertere Harnstoffharz verwendet werden. Dann muss die imprägnierte Bahn beidseitig mit Melaminharz beschichtet werden, um die verlangten Oberflächeneigenschaften des Laminats zu erzielen und um die Verklebung mit der Patte zu gewährleisten. Dies ist arbeitsaufwendig, und es wird mehr von dem teureren Melaminharz verbraucht als für die Oberflächengüte erforderlich.

Wenn nur eine Seite der mit reinem Harnstoffharz imprägnierten Bahn mit Melaminharz beschichtet ist, ist deren Verkleben mit dem Substrat nicht möglich, weil das Harnstoffharz infolge der beim Trocknen des Melaminharzes erforderlichen höheren Temperaturen bereits zu stark vernetzt ist und daher keine ausreichende Klebkraft aufweist.

Es ist wünschenswert, beim Imprägnieren von Papierbahnen das Melaminharz weitgehend durch wesentlich preiswerteres Harnstoffharz zu ersetzen.

Die WO 2008/134823 A1 beschreibt ein Verfahren zur Herstellung von imprägniertem Papier, bei dem zum Imprägnieren ein Harnstoffharz verwendet wird. Die Trocknung erfolgt mittels nahen Infrarot- Strahlen, wobei ein Vernetzen des Harzes weitgehend vermieden wird. Die geringe Vernetzung erlaubt beim Verpressen der mit dem Harnstoffharz imprägnierten Folie mit dem Substrat, dass ein sicheres Verkleben erfolgt. Ein Nachteil des Verfahrens ist, dass die geforderte Betriebssicherheit nicht gegeben ist. Weiter wird teure elektrische Energie benötigt. Bei bunten Dekoren werden Stellen mit verschiedenen Farben wegen der unterschiedlichen Absorption und Reflexion unterschiedlich getrocknet, so dass die Bahn insgesamt eine ungleichmäßige Feuchte aufweist.

Ein weiteres Problem besteht darin, dass das Harnstoffharz nicht die erforderliche mechanische Stabilität aufweist und daher zu schnell verschleißt. Daher ist es erforderlich, eine Oberfläche des Laminats mit einer qualitativ höherwertigen Schicht aus z.B. Melaminharz zu versehen. Bei Fußbodenlaminaten ist dies durch sogenannte Overlay-Papiere zu erzielen, die besondere Eigenschaften durch spezielle Beschichtungen und/oder Imprägnierungen erhalten. Für Möbel sind solche Overlays zu aufwendig, weil etwas geringere Anforderungen an die Qualität der Oberfläche gestellt werden. Eine nachträgliche Beschichtung von mit Harnstoffharz imprägnierten Papierbahnen mit Melaminharz ist nicht möglich, weil sich die für die Vorvernetzung des Melaminharzes hohen Temperaturen negativ auf das Harnstoffharz auswirken, das dabei zu stark vernetzt und daher nicht mehr klebfähig ist.

Es ist die Aufgabe der Erfindung, ein Verfahren zu schaffen, das die Herstellung preiswerter Möbelfolien ermöglicht, die alle qualitativen Anforderungen erfüllt.

Die Aufgabe ist durch die Merkmale des Anspruchs 1 gelöst.

Das Beschichten einer Papierbahn wird in folgender Reihenfolge durchgeführt: eine erste Schicht aus einer vorbestimmten Menge an Melaminharz wird auf eine erste Seite der Papierbahn aufgetragen, die Papierbahn wird dann zeitlich und räumlich unmittelbar anschließend an das Auftragen der ersten Schicht (in line) bei einer Bahntemperatur von mindestens 110°C getrocknet, dann wird eine zweite Schicht aus einer vorbestimmten Menge an Harnstoffharz auf eine zweite Seite der Papierbahn aufgetragen und schließlich die Papierbahn bei einer Bahntemperatur von 90° bis 110°C getrocknet.

Weitere Schritte wie z.B. ein Schneiden der Papierbahn zu Bogen können sich an das zweite Trocknen anschließen.

Durch das Verfahren wird erreicht, dass eine mit Harnstoffharz und Melaminharz beschichtete Papierbahn hergestellt werden kann, wobei der Anteil an Harnstoffharz relativ hoch und der an Melaminharz entsprechend gering ist. Die mit Harnstoffharz beschichtete zweite Seite der Papierbahn ist für eine Verklebung auf einem Substrat, z.B. einer Platte aus Holzwerkstoff, vorgesehen. Die so beschichtete Papierbahn lässt sich in einem späteren Schritt einwandfrei und fest durch Anwendung von Hitze und Druck (Verpressen) mit dem Substrat verkleben; denn wegen der geringen Bahntemperatur während des zweiten Trocknens vernetzt das Harnstoffharz nur geringfügig. Weiterhin weist die Papierbahn nach dem Verpressen eine Oberfläche auf, die alle Qualitäts- Kriterien wie Härte, Kratzfestigkeit und Abriebfestigkeit erfüllt, weil hier die besseren Eigenschaften des Melaminharzes zum Tragen kommen.

Die Fachwelt ist bisher davon ausgegangen, dass eine Papierbahn für eine denn Ansprüchen genügende Imprägnierung und/oder Beschichtung von einer Seite vollständig mit Harz durchtränkt werden muss, um Lüfteinschlüsse in der Papierbahn gänzlich zu verdrängen. Erst dann sind weitere Materialaufträge möglich. Man glaubte also, dass die Papierbahn, die einseitig dünn mit Harz beschichtet und unmittelbar anschleißend getrocknet wird, ohne dass das Harz weitgehend oder sogar vollständig das Papier imprägnieren kann, nicht ohne Lufteinschlüsse hergestellt werden kann. Denn man hat angenommen, dass die zweite Schicht in der Papierbahn nach dem ersten Beschichten noch vorhandene Luft nicht vollständig verdrängen kann.

Lufteinschlüsse stören den optischen Eindruck des fertig verpressten Substrats stark und führen somit oftmals zu dessen Unbrauchbarkeit.

Überraschend hat sich aber gezeigt, dass das fertig verpresste Substrat mit der nach dem erfindungsgemäßen Verfahren hergestellten Papierbahn auch optisch einwandfrei, insbesondere frei von Lufteinschlüssen ist. Daher kann nach dem erfinderischen Verfahren ein überwiegender Teil des Harzes aus Harnstoffharz bestehen; es wird somit eine erhebliche Kosteneinsparung erzielt.

Die Unteransprüche betreffen die vorteilhafte Ausgestaltung der Erfindung.

In einer Ausgestaltung der Erfindung ist die Papierbahn aus einem Dekorpapier gebildet. Hierdurch lässt sich ein gewünschtes Aussehen des fertigen Substrats erzielen. Das Verfahren hat sich für Dekorpapiere als besonders gut geeignet erwiesen.

In einer weiteren Ausgestaltung werden der ersten Schicht aus Melaminharz harte, abriebfeste Partikel aus z.B. Korund beigemischt. Hierdurch wird die Verschleißfestigkeit der ersten Schicht erhöht.

In einer weiteren Ausgestaltung beträgt eine Bahngeschwindigkeit während des Beschichtens und des Trocknens mindestens 15 m/min. Dies gewährleistet, dass das Melaminharz zwischen dem ersten Beschichten und dem ersten Trocknen kaum in die Papierbahn eindringt und so weitestgehend als Nutzschicht verfügbar ist.

In einer weiteren Ausgestaltung erfolgt das Auftragen der ersten Schicht im Zwickel. Das bedeutet, dass eine Auftragseinheit ein Begrenzungselement aufweist, das mit einer Umlenkwalze einen Zwickel bildet. In den Zwickel wird das Melamiharz, das gegebenenfalls die harten Partikel enthält, gegeben und so an die erste Seite der Papierbahn angetragen. Dies hat sich für das beanspruchte Verfahren als besonders günstig erwiesen.

Die Erfindung wird anhand der beigefügten schematischen Zeichnung weiter erläutert. Dabei zeigen
Figur 1 eine Seitenansicht einer Vorrichtung zur Durchführung des Verfahrens und
Figur 2 einen Schnitt durch eine beschichtete Papierbahn.

Wie aus der Figur 1 ersichtlich umfasst eine Vorrichtung zur Durchführung des Verfahrens eine Abwickelvorrichtung 2 für eine Papierbahn 1, eine erste Auftragseinheit 3, einen ersten Trockner 4, eine zweite Auftragseinheit 5 und einen zweiten Trockner 6. Dem zweiten Trockner 6 ist - nicht dargestellt - eine Aufwickelvorrichtung oder ein Querschneider mit einer Stapelvorrichtung nachgeschaltet.

Die Papierbahn 1 besteht aus bedrucktem oder unbedrucktem Papier mit einem Gewicht von 20 bis 250 g/m². Im Fall einer bedruckten Papierbahn 1 entspricht deren erste Seite der bedruckten Seite.

Die erste Auftrageinheit 3 zum Auftragen einer ersten Beschichtungsmasse auf die erste Seite der Papierbahn 1 umfasst eine Umlenkwalze 7 zur Umlenkung der Papierbahn 1 und eine Dosierwalze 8. Die Umlenkwalze 7 und die Dosierwalze 8 sind mit parallelen Drehachsen in der Höhe und zur Seite versetzt gelagert.

Der Umlenkwalze 7 ist ein Begrenzungselement 9 zugeordnet, das z.B. aus einem weitgehend ebenen Blech gebildet ist und sich über die Länge sowie parallel zu der Umlenkwalze 7 erstreckt. Das Begrenzungselement 9 ist unterhalb der Dosierwalze 8 so angeordnet, dass es mit der Umlenkwalze 7 einen Zwickel 10 bildet. Es ist in einem spitzen Winkel zur Senkrechten im Umschlingungsbereich der Papierbahn 1 neben der Umlenkwalze 7 angeordnet und ist in einem unteren Endbereich so nah an deren Mantel geführt, dass es die Papierbahn 1 tangential - zumindest annähernd - berührt und den Zwickel 10 nach unten abdichtet. An seinen Seiten ist der Zwickel 10 offen. Dem Zwickel 10 ist ein Verteilerrohr 11 für die Einleitung der ersten Beschichtungsmasse zugeordnet, das an eine Zuführleitung angeschlossen ist. Unterhalb der Umlenkwalze 7 ist eine Auffangwanne 12 für überlaufende erste Beschichtungsmasse angeordnet. Die Auffangwanne 12 ist an ein Umwälzsystem für die erste Beschichtungsmasse angeschlossen.

Die Dosierwalze 8 bildet mit der Umlenkwalze 7 einen engen, einstellbaren Dosierspalt.

In Transportrichtung (Pfeil P) der Papierbahn 1 hinter der ersten Auftragseinheit 3 ist der erste Trockner 4 angeordnet, der als Umluft- Schwebe- Trockner ausgebildet ist. Ein Abstand zwischen der ersten Auftragseinheit 3 und dem ersten Trockner 4 ist so gering wie möglich gehalten und beträgt weniger als 2 m. Hierdurch erfolgt in Verbindung mit einer hohen Bahngeschwindigkeit ein erstes Trocknen zeitlich und räumlich unmittelbar nach einem Auftragen einer ersten Schicht 20, um eine Durchtränkung der Papierbahn 1 weitgehend zu vermeiden.

Die zweite Auftragseinheit 5 zum Auftragen einer zweiten Beschichtungsmasse auf eine zweite Seite der Papierbahn 1 ist hinter dem ersten Trockner 4 angeordnet und umfasst eine Rasterwalze 13 sowie zwei Andrückwalzen 14, die einen bestimmten Umschlingungswinkel der Papierbahn 1 auf der Rasterwalze 13 gewährleisten. Harnstoffharz als die zweite Beschichtungsmasse ist mit üblichen Mitteln an die Rasterwalze 13 antragbar und z.B. mittels einer Rakel dosierbar.

Der zweite Trockner 6 ist hinter der zweiten Auftragseinheit 5 angeordnet und entspricht im Wesentlichen dem ersten Trockner 4.

Zwischen der zweiten Auftragseinheit 5 und dem zweiten Trockner 6 ist eine sogenannte Atemstrecke angeordnet, in der die Papierbahn 1 zur Verlängerung der Wegstrecke mehrfach umgelenkt ist, um eine möglichst weitgehende Durchtränkung der Papierbahn 1 zu erzielen.

Im Betrieb wird die Papierbahn 1 von einer Vorratsrolle, die in der Abwickelvorrichtung 2 gelagert ist, abgezogen und zu der ersten Auftragseinheit 3 geführt. Hier wird die Papierbahn 1 um die Umlenkwalze 7 und durch den Dosierspalt geführt.

Die Geschwindigkeit der Papierbahn 1 beträgt mindestens 15 m/min.

In den Zwickel 10 wird durch das Verteilrohr 11 die erste Beschichtungsmasse im Überschuss aus einem Vorratsbehälter gepumpt. Ein Teil der ersten Beschichtungsmasse, die im Wesentlichen aus Melaminharz in wässriger Lösung und gegebenenfalls harten Partikeln besteht, wird von der ersten Seite der Papierbahn 1 als die erste Schicht 20 mitgeschleppt und in dem Dosierspalt auf ein vorbestimmtes Flächengewicht dosiert. Überschüssige erste Beschichtungsmasse fließt über die offenen Seiten des Zwickels 10 in die Auffangwanne 12. Von hier wird die überschüssige erste Beschichtungsmasse zurück in den Vorratsbehälter gefördert.

Die Papierbahn 1 mit der nassen ersten Schicht 20 tritt dann in den ersten Trockner 4 ein und wird hier bei relativ hohen Temperaturen, bei denen die Bahntemperatur ca. 110° bis 140°C erreicht, bis auf eine vorbestimmte Restfeuchte getrocknet.

Da zwischen dem Auftrag der ersten Schicht 20 und dem ersten Trocknen nur wenig Zeit vergeht, durchtränkt die erste Beschichtungsmasse die Papierbahn 1 nur unvollständig. Dies ist gewollt, um die erste Schicht 20 möglichst weitgehend als Verschleißschicht zu gewinnen.

Nach dem ersten Trocknen wird die zweite Beschichtungsmasse aus Harnstoffharz in wässriger Lösung in der zweiten Auftragseinheit 5 auf eine zweite Seite der Papierbahn 1 in vorbestimmter Menge als zweite Schicht 21 aufgetragen.

Die Papierbahn 1 mit den Schichten 20, 21 durchläuft dann eine Verweilstrecke, in der die zweite Beschichtungsmasse so in die Papierbahn 1 eindringt, dass diese teilweise von der ersten und im Übrigen von der zweiten Beschichtungsmasse durchsetzt ist.

Nach der Verweilstrecke wird die beschichtete Papierbahn 1 in dem zweiten Trockner 6 auf eine vorbestimmte Endfeuchte so getrocknet, dass eine Bahntemperatur 90° bis maximal 110°C beträgt.

Nach dem zweiten Trocknen wird die fertig beschichtete Papierbahn 1 entweder zu Bogen geschnitten, die gestapelt werden, oder zu einer Rolle aufgewickelt.

Ein Schichtaufbau der fertig beschichteten und getrockneten Papierbahn 1 ist in der Figur 2 dargestellt. Auf der ersten, hier oberen bedruckten Seite der Papierbahn 1 ist die erste Schicht 20 gebildet. Diese durchdringt die Papierbahn 1 nur teilweise, wie mit der gepunkteten Linie 22 angedeutet ist. Die zweite Schicht 21 ist auf der zweiten Seite der Papierbahn 1 aufgetragen, die der ersten gegenüber liegt, und grenzt innerhalb des Papiers an die erste Schicht 20 an.

Die Erfindung ist anhand eines Ausführungsbeispiels beschrieben, bei dem die erste Schicht 20 im Zwickel 10 und die zweite Schicht 21 mit einer Rasterwalze 13 aufgetragen wird. Anstelle dieser Auftragsarten sind auch andere bekannte Vorrichtungen zur Beschichtung einsetzbar.

### Bezugszeichenliste

- 1: Papierbahn
- 2: Abwickelvorrichtung
- 3: erste Auftragseinheit
- 4: erster Trockner
- 5: zweite Auftragseinheit
- 6: zweiter Trockner
- 7: Umlenkwalze
- 8: Dosierwalze
- 9: Begrenzungselement
- 10: Zwickel
- 11: Verteilerrohr
- 12: Auffangwanne
- 13: Rasterwalze
- 14: Andrückwalze
- 20: erste Schicht
- 21: zweite Schicht
- 22: punktierte Linie
- P: Pfeil

## Patentansprüche

1. Verfahren zum Beschichten einer Papierbahn (1), umfassend die Schritte in der angegebenen Reihenfolge:
Auftragen einer ersten Schicht (20) aus einer vorbestimmten Menge an Melaminharz auf eine erste Seite der Papierbahn (1),
erstes Trocknen der Papierbahn (1) zeitlich unmittelbar anschließend an das Auftragen der ersten Schicht (20) bei einer Bahntemperatur von 110° bis 140°C,
Auftragen einer zweiten Schicht (21) aus einer vorbestimmten Menge an Harnstoffharz auf eine zweite Seite der Papierbahn (1),
zweites Trocknen der Papierbahn (1) bei einer Bahntemperatur von 90° bis 110°C.

2. Verfahren nach Anspruch 1, **dadurch gekennzeichnet, dass** die Papierbahn (1) aus einem Dekorpapier gebildet ist.

3. Verfahren nach einem der Ansprüche 1 oder 2, **dadurch gekennzeichnet, dass** dem Melaminharz harte Partikel beigemischt sind.

4. Verfahren nach einem der Ansprüche 1 bis 3, **dadurch gekennzeichnet, dass** eine Bahngeschwindigkeit während des Beschichtens und des Trocknens mindestens 15 m/min beträgt.

5. Verfahren nach einem der Ansprüche 1 bis 4, **dadurch gekennzeichnet, dass** das Auftragen der ersten Schicht (20) im Zwickel (10) erfolgt.

## Claims

1. Method for coating a paper web (1), comprising the steps in the stated sequence:
applying a first layer (20) of a pre-determined quantity of melamine resin to a first side of the paper web (1),
first drying of the paper web (1) at a time immediately following the application of the first layer (20) at a web temperature of 110° to 140°C,
applying a second layer (21) of a pre-determined quantity of urea-formaldehyde resin to a second side of the paper web (1),
second drying of the paper web (1) at a web temperature of 90° to 110°C.

2. Method according to claim 1, **characterised in that** the paper web (1) is made from decorative paper.

3. Method according to one of the claims 1 or 2, **characterised in that** hard particles are admixed with the melamine resin.

4. Method according to one of the claims 1 to 3, **characterised in that** a web speed is at least 15 m/min during coating and drying.

5. Method according to one of the claims 1 to 4, **characterised in that** the application of the first layer (20) is realised in the nip (10).

## Revendications

1. Procédé servant à coucher une bande de papier (1), comprenant les étapes suivantes réalisées dans l'ordre indiqué et consistant à :
appliquer une première couche (20) composée d'une quantité prédéfinie de résine de mélamine sur un premier côté de la bande de papier (1),
sécher une première fois la bande de papier (1) chronologiquement immédiatement directement après l'application de la première couche (20) à une température de bande allant de 110 °C à 140 °C,
appliquer une deuxième couche (21) composée d'une quantité prédéfinie de résine d'urée sur un second côté de la bande de papier (1)
sécher une deuxième fois la bande de papier (1) à une température de bande allant de 90 °C à 110 °C.

2. Procédé selon la revendication 1, **caractérisé en ce que** la bande de papier (1) est formée à partir d'un papier décoratif.

3. Procédé selon l'une quelconque des revendications 1 ou 2, **caractérisé en ce que** des particules dures sont mélangées à de la résine de mélamine.

4. Procédé selon l'une quelconque des revendications 1 à 3, **caractérisé en ce qu'**une vitesse de bande est au moins de 15 m/min au cours du couchage et du séchage.

5. Procédé selon l'une quelconque des revendications 1 à 4, **caractérisé en ce que** l'application de la première couche (20) a lieu dans le gousset (10).
